# EUROPÄISCHE PATENTSCHRIFT

(11) **EP 0 035 105 B1**
(45) Veröffentlichungstag und Bekanntmachung des Hinweises auf die Patenterteilung: **24.10.1984**
(21) Anmeldenummer: 81100295.5
(22) Anmeldetag: 16.01.1981
(51) Int. Cl.: B41M 5/24

(54) **Verfahren zur Herstellung einer Gleitschicht auf der Oberfläche eines mit einer dünnen Aluminiumschicht überzogenen Aufzeichnungsträgers**
Process for the manufacture of a sliding layer on the surface of a recording substrate coated with a thin aluminium layer
Procédé de formation d'une surface lisse sur la surface supérieure d'un support d'impression recouvert d'une mince couche d'aluminium

(30) Priorität: 27.02.1980 DE 3007331
(43) Veröffentlichungstag der Anmeldung: 09.09.1981
(73) Patentinhaber: International Business Machines Corporation, Armonk, N.Y. 10504 (US)
(72) Erfinder: Bahr, Dietrich Jürgen, Dr., D-7033 Herrenberg (DE); Briska, Marian, Dipl.-Ing., D-7030 Böblingen (DE)
(74) Vertreter: Kreidler, Eva-Maria, Dr. rer. nat.

## Beschreibung

Die Erfindung betrifft ein Verfahren zur Herstellung einer Gleitschicht auf der Oberfläche eines mit einer dünnen Aluminiumschicht überzogenen Aufzeichnungsträgers.

Aufzeichnungsträger mit Aluminiumschichten werden zum Aufzeichnen von Bildern, Buchstaben oder graphischen Darstellungen mittels Elektroerosion verwendet. Dabei werden Papiere oder Kunststoffolien benutzt, die mit einer schwarzen oder andersartig eingefärbten Lackschicht überzogen und mit einer etwa 50 Nanometer dicken Aluminiumschicht beschichtet sind. Aufzeichnungsträger dieser Art werden mit Hilfe von Nadelelektroden in der Weise beschriftet, dass an den zu beschriftenden Punkten durch Verdampfen oder Ausbrennen des Aluminiums der zum Aufzeichnen benötigte Kontrast entsteht, wie dies beispielsweise aus der DE-B 1 496 153 bekannt ist. Derartige Aufzeichnungsträger sind im übrigen seit langem an sich bekannt, wie dies beispielsweise der DE-C 849 609, DE-B-1 011 722, DE-B-1 014128 und DE-B-1 025 259 im einzelnen entnommen werden kann.

Beim Gleiten der Nadelelektroden über den nicht ausgebrannten Stellen werden auf dem Aluminium sichtbare Schleifspuren hinterlassen, die die Reflexionsverhältnisse verändern und insbesondere bei einer photographischen Reproduktion Schwierigkeiten bereiten. Bei Aluminiumschichten mit sehr hoher Gleitreibung wird die Aluminiumschicht sogar aufgerissen und der Lack freigelegt. Solche Papiere haben dann besonders starke Schleifspuren.

Gemäss dem in der DE-C 849 609 offenbarten Stand der Technik hat man bereits damals erkannt, dass man zur Erhöhung der Schichtbeständigkeit der Metallschicht, die schon unter atmosphärischen Verhältnissen nach kurzer Zeit eine Veränderung erfährt oder sogar bei längerer Lagerhaltung gänzlich verschwindet, so dass die aufgezeichneten Spuren bald nicht mehr sichtbar sind, dünne Schutzschichten aufbringen sollte. Diese Schutzschichten waren beispielsweise eine Verbindung des Belagmetalls, so z. B. ein Oxid oder Carbonat des Belagmetalls oder aber ein Überzug aus einer schwer zu verdampfenden Flüssigkeit, eine auf dem Metallbelag aufgedampfte Ölschicht, eine Paraffinschicht, eine Quarzschicht, eine Lackschicht, beispielsweise eine Polystyrolschicht mit einer Stärke von höchstens 2 µm.

Man hat ausserdem festgestellt, dass das Gleiten der Nadelelektroden auf der Aluminiumschicht dadurch verbessert werden kann, dass man, wie dies die DE-B 1 496152 angibt, die Oberfläche der ausbrennfähigen Metallschicht vor dem Ausbrennen der Aufzeichnungen mit einem monomolekularen Schmierfilm aus Mineralöl versieht, der nach dem Ausbrennen wieder entfernt werden muss. Solche monomolekularen Ölfilme verlieren nach kurzer Zeit ihre Gleitwirkung, was vermutlich auf eine Diffusion des Öls in den Lack und das Papier zurückzuführen ist, was im übrigen auch für die in DE-C 849 609 beschriebenen elektrisch isolierenden Schichten aus Öl oder Paraffin gilt, die ebenfalls nach ganz kurzer Zeit ihre eigentliche Gleitwirkung verlieren.

Aus der DE-A 2 925 766 ist ein thermisches Aufzeichnungsmaterial bekannt, bei dem auf einem Träger aus Kunststoff eine Aufzeichnungsschicht aus einem Metall oder einer Legierung von zwei oder mehreren Metallen angeordnet und auf der Aufzeichnungsschicht eine Schutzschicht vorgesehen ist, auf oder in der eine höhere Fettsäure mit mehr als 10 Kohlenstoffatomen oder ein Amid derselben vorhanden ist. Die Aufzeichnung erfolgt durch Abstasten der Aufzeichnungsschichtseite mit einem Laserstrahl und nicht mit Nadelelektroden, so dass das Gleiten der Nadelelektroden und das Problem der dabei verursachten Schleifspuren nicht angesprochen wird.

Aufgabe der Erfindung ist, ein Verfahren anzugeben, mit dem Aluminiumschichten auf Aufzeichnungsträgern der eingangs angegebenen Art so umgestaltet werden können, dass die Gleitwirkung nachhaltig verbessert wird und vor allen Dingen die Geschmeidigkeit und Elastizität der Aluminiumschicht erhöht wird, wobei diese günstigen Eigenschaften selbst nach langer Lagerung bestehen bleiben sollen.

Dies wird erfindungsgemäss dadurch erreicht, dass Aluminium im Vakuum auf dem Aufzeichnungsträger niedergeschlagen und während und/ oder nach dem Niederschlagen mit dem Dampf einer Fettsäure umgesetzt wird, wobei der Grad der Umsetzung durch den Partialdruck der Fettsäure bestimmt wird.

Vorzugsweise geht man dabei so vor, dass die Umsetzung des Aluminiums mit der Fettsäure im Vakuum durchgeführt wird und dass vor allen Dingen die Umsetzung im Vakuum während und vorzugsweise gegen Ende des Aluminiumniederschlags durchgeführt wird: Vorzugsweise verwendet man als Fettsäure Ölsäure CH3(CH2)7CH = CH(CH2)7COOH. Es ist günstig, Aluminium im Vakuum auf Papier aufzudampfen und gleichzeitig mit dem Bedampfen des Papiers die Umsetzung mit der Fettsäure durchzuführen.

Es hat sich nämlich gezeigt, dass bei einer mindestens partiellen Umsetzung von Aluminiumschichten zu Aluminiumsalzen einer Fettsäure, insbesondere aber durch die mindestens partielle Umsetzung von Aluminiumschichten mit Ölsäure sich vorzugsweise auf der Oberfläche der Aluminiumschicht eine aus Aluminiumoleatmolekülen bestehende stabile Gleitschicht bildet und dass sich dabei auch diese Aluminiumoleatmoleküle in der Schicht selbst einlagern.

Bei dem erfindungsgemässen Verfahren geht man dabei wie folgt vor. Als Trägermaterial wird eine, mit einer mit schwarzer oder anderer kontrastreicher Farbe eingefärbten Lackschicht überzogene Papierbahn oder eine ebenso beschichtete Kunststoffolie verwendet, die dann im Hochvakuum mit einer etwa 50 Nanometer dicken Aluminiumschicht beschichtet wird. Die Beschichtung kann dabei durch Kathodenzerstäubung, Elektronenstrahlzerstäubung oder ähnliche bekannte Verfahren vorgenommen werden. Etwa gleichzeitig mit dem Aufdampfen oder Aufbringen der Aluminiumschicht wird als Reagens der Dampf einer Fettsäure, speziell der Ölsäure, CH₃(CH_{Z}),CH=CH(CH_{z}),COOH, eingeführt, die dann während des Verdampfungsvorganges mit dem Aluminium reagiert. Hier bestehen zunächst mehrere Möglichkeiten. Wenn man beispielsweise von Anfang an den Dampf einer Fettsäure, speziell der Ölsäure, mit ausreichend hohem Partialdruck einbringt, dann kann die gesamte aufzudampfende oder aufzubringende Aluminiumschicht umgesetzt werden. Bevorzugt wird aber diese Umsetzung erst während eines Teils des Niederschlagsverfahrens, insbesondere aber gegen Ende des Niederschlagsverfahrens aufgebracht. Selbstverständlich kann die Einwirkung des Dampfes einer Fettsäure, insbesondere der Ölsäure auch noch aufrechterhalten werden, wenn der Aufdampfvorgang für die Aluminiumschicht beendet ist.

Prinzipiell ist es auch möglich, bereits vollständig aufgebrachte Aluminiumschichten nachträglich mit dem Dampf einer Fettsäure, speziell mit dem Dampf der Ölsäure, reagieren zu lassen, wenn man nur sicherstellt, dass die Oberfläche der Aluminiumschicht noch ausreichend reaktionsfähig ist. Da sich bekanntlich das an der Oberfläche der Aluminiumschicht bei Berührung mit der Atmosphäre rasch bildende Aluminiumoxid (AI₂0₃) solchen Umsetzungsreaktionen widersetzen würde, kann man sich vorstellen, dass man vor dieser Reaktion das auf der Oberfläche vorhandene AI₂0₃ in eine Verbindung umsetzt, über die der Dampf einer Fettsäure, speziell der Ölsäure, wiederum mit der Schichtoberfläche der Aluminiumschicht reagieren kann.

Durch den Einbau von Aluminiumsalzen einer Fettsäure in die Aluminiumschicht, insbesondere aber durch die bei Verwendung von Ölsäure sich auf der Oberfläche und in der Schicht bildenden Aluminiumoleatmoleküle erreicht man eine beträchtlich höhere Geschmeidigkeit und Elastizität der Aluminiumschicht. Diese Oberflächenbehandlung der Aluminiumoberfläche wirkt dabei wie ein hydrophobes Gleitmittel. Beide Wirkungen tragen ganz wesentlich zu einer Verringerung der Schleifspuren bei. Diese Oberfläche ist dann elektrisch leitend, aber immer noch hochohmig, was wiederum den Zündvorgang an den Spitzen der Nadelelektroden begünstigt. Ferner sind diese Schichten ausserordentlich stabil und behalten ihre Eigenschaften selbst nach langer Lagerung bei.

Durch das erfindungsgemässe Verfahren ist es damit gelungen, die bisher unangenehmen, besonders starken Schleifspuren auf mit Aluminium beschichteten Aufzeichnungsträgern soweit zu verringern, dass sie nicht mehr störend wirken können.

## Patentansprüche

1. Verfahren zur Herstellung einer Gleitschicht auf der Oberfläche eines mit einer dünnen Aluminiumschicht überzogenen Aufzeichnungsträgers, dadurch gekennzeichnet, dass Aluminium im Vakuum auf dem Aufzeichnungsträger niedergeschlagen und während und/oder nach dem Niederschlagen mit dem Dampf einer Fettsäure umgesetzt wird, wobei der Grad der Umsetzung durch den Partialdruck der Fettsäure bestimmt wird.

2. Verfahren nach Anspruch 1, dadurch gekennzeichnet, dass die Umsetzung der Fettsäure mit Aluminium im Vakuum gegen Ende des Niederschlagens von Aluminium durchgeführt wird.

3. Verfahren nach den Ansprüchen 1 und 2, dadurch gekennzeichnet, dass als Fettsäure Ölsäure verwendet wird.

## Claims

1. Method of making a slide layer on the surface of a record carrier coated with a thin aluminum layer, characterized in that aluminum is deposited in a vacuum on the record carrier, and reacts during and/or after the deposition with the vapor of a fatty acid, the degree of the reaction being controlled by the partial pressure of the fatty acid.

2. Method as claimed in claim 1, characterized in that the reaction of the fatty acid with aluminum is carried out in a vacuum toward the end of the aluminum deposition.

3. Method as claimed in claims 1 and 2, characterized in that oleic acid is used as a fatty acid.

## Revendications

1. Procédé de préparation d'une couche de glissement sur la surface d'un support d'enregistrement revêtu d'une mince couche d'aluminium, caractérisé en ce que l'aluminium est déposé sous vide sur le support d'enregistrement et est converti pendant et/ou après le dépôt avec la vapeur d'un acide gras, le degré de conversion étant déterminé par la pression partielle de l'acide gras.

2. Procédé selon la revendication 1, caractérisé en ce que la conversion de l'acide gras avec l'aluminium est effectuée sous vide vers la fin du dépôt d'aluminium.

3. Procédé selon l'une des revendications 1 et 2, caractérisé en ce que, comme acide gras, on utilise de l'acide oléique.
